# EUROPÄISCHE PATENTSCHRIFT

(11) **EP 1 721 715 B1**
(45) Veröffentlichungstag und Bekanntmachung des Hinweises auf die Patenterteilung: **18.08.2010**
(21) Anmeldenummer: 06007021.6
(22) Anmeldetag: 01.04.2006
(51) Int. Cl.: B27N 3/06

(54) **OSB-Platte sowie Verfahren und Vorrichtung zu ihrer Herstellung**
Chip board panel, method and apparatus of manufacturing the panel
Plaque composite en bois, procédé et appareil pour la fabrication de la plaque

(30) Priorität: 12.05.2005 DE 102005021903
(43) Veröffentlichungstag der Anmeldung: 15.11.2006
(73) Patentinhaber: Kronotec AG, 6006 Luzern (CH)
(72) Erfinder:
(74) Vertreter: Stornebel, Kai

(56) Entgegenhaltungen:
- DE-A1- 4 434 876
- DE-A1- 10 300 247
- DE-A1- 19 746 383
- US-A- 3 790 417
- US-A- 4 198 460
- US-A- 4 569 873
- US-A- 4 655 861

## Beschreibung

Die Erfindung betrifft ein Verfahren zur Herstellung einer OSB-Platte, bei dem mit Harz beleimte Holzspäne in mehreren Lagen zu einem Span- oder Faserkuchen gestreut werden und die Holzspäne unter Aufbringen von Druck und Temperatur miteinander verpresst werden. Ebenfalls betrifft die Erfindung eine OSB-Platte mit einer oberen und einer hierzu im Wesentlichen parallel verlaufenden unteren Sichtseite und eine Vorrichtung zur Herstellung einer OSB-Platte.

Aus der DE 44 34 876 A1 ist ein Verfahren zur Herstellung einer beschichteten Holzwerkstoffplatte bekannt, bei dem mit Harz beleimte Holzspäne in mehreren Lagen zu einem Spankuchen gestreut werden und die Holzspäne in der ersten Lage und in der letzten Lage im Wesentlichen in einer Ausrichtung anordnet sind.

Darüber hinaus sind andere, beschichtete Holzwerkstoffplatten bekannt, die als Möbelplatten, als Bauelemente, als Schalungsplatten oder als Wagenbögen verwendet werden. Schalungsplatten werden in der Bauwirtschaft beispielsweise für lose Schalungen bei der Errichtung von Betonmauerwerken verwendet. Für solche Schalungen werden die Holzwerkstoffplatten in Grundformaten bereitgestellt und meist direkt auf der Baustelle verarbeitet. Nach der Herstellung und der Aushärtung der Betonoberfläche werden die Schalungen rückgebaut. An die Oberflächengüte der Betonoberfläche werden dabei unterschiedliche Anforderungen gestellt. So gibt es Anwendungsfälle, wo eine glatte, fast glänzende Betonoberfläche gefordert ist, die im Ergebnis keine Lunker aufweist. Andererseits gibt es Forderungen nach eher matten Betonoberflächen.

Darüber hinaus besteht ein zunehmender Bedarf an Holzwerkstoffplatten mit erhöhten Festigkeitseigenschaften. Insbesondere OSB-Platten, Span- oder MDF-Platten werden dabei in spezieller Festigungskonfiguration für besondere Zwecke eingesetzt.

Holzwerkstoffplatten, insbesondere OSB-Platten werden in zunehmendem Maße für Transportverpackungen hochwertiger Industriegüter eingesetzt. Trotz der guten Festigkeitswerte sind aufgrund der relativ großen Spangrößen Inhomogenitäten innerhalb einer OSB-Platte vorhanden, so dass sich große Schwankungen des Widerstandes, insbesondere gegen punktförmige Belastungen, ergeben, die den Einsatzbereich solcher OSB-Platten beschränken.

Zur Verbesserung der Festigkeitseigenschaften von OSB-Platten, insbesondere zur Verbesserung des Widerstandes gegen eine punktförmige Belastung, werden OSB-Platten zunächst in Zwischenformate vereinzelt. Danach werden die Oberflächen auf der oberen und unteren Sichtseite geschliffen und auf den Sichtseiten ein oder mehrere harzimprägnierte Papierlagen aufgebracht, die unter erhöhter Temperatur und unter erhöhtem Druck zu einem Laminat verpresst werden. Nachteilig hieran ist, dass die OSB-Platten vereinzelt werden müssen, so dass derartige Holzwerkstoffplatten nicht in einem kontinuierlichen Fertigungsprozess herstellbar sind. Darüber hinaus ist das Schleifen der Sichtseiten nachteilig, weil dadurch einerseits die Feuchtigkeitsbeständigkeit verringert wird, da die wasserabweisende Harzverflussschicht abgeschliffen oder reduziert wird, und andererseits die Biegesteifigkeit der Holzwerkstoffplatten abnimmt, weil die Randschichten die höchste Rohdichte aufweisen.

Darüber hinaus ist das nachträgliche Verpressen fertiger Holzwerkstoffplatten mit harzimprägnierten Papierlagen nachteilig, da Papierlagen einerseits sehr teuer sind und andererseits hohe Anforderungen an die Technologie und den Maschinenpark stellen. Insbesondere für glatte, glänzende Betonoberflächen ist eine zusätzliche Harzimprägnierung der Papieroberfläche auf der Oberseite oder sogar eine zusätzliche, harzimprägnierte Papierlage notwendig. Dies erhöht den Preis und den Produktionsaufwand erheblich. Dabei ist neben der Papierlage auf der Oberseite immer auch auf der Unterseite, also auf der unteren Sichtseite der Holzwerkstoffplatte, eine Papierlage als sogenannter Gegenzug vorzusehen, um ein schalenförmiges Aufbiegen der Holzwerkstoffplatte zu vermeiden. Als besonders nachteilig hat sich gezeigt, dass bereits fertig ausgehärtete Holzwerkstoffplatten beim Verpressen mit den Papierlagen längere Zeit unter erhöhter Temperatur und unter erhöhtem Druck gehalten werden müssen, was sich negativ auf die technologischen Eigenschaften der Holzwerkstoffplatten auswirkt.

Die US 4,569,873 beschreibt ein Verfahren zum Herstellen von Holzwerkstoffplatten mit außenseitig angeordneten Furnierplatten. In der Mitte der Furnierplatte kann ebenfalls eine Furnierplatte, ein Faservlies oder eine Kunstharzschicht zur Verstärkung angeordnet sind. Auf die äußeren Furnierplatten kann eine weitere Auflage in Gestalt eines beschichteten Papiers angeordnet werden. Ein ähnliches Verfahren für Spanplatten ist aus der US 3,790,417 bekannt, jedoch wird in dieser Druckschrift nicht das Auflegen einer weiteren Auflage auf die äußere Auflagenschicht oder die Herstellung einer Holzwerkstoffplatte in einem kontinuierlichen Verfahren beschrieben.

Die DE 197 46 383 A1 beschreibt ein Verfahren und eine Vorrichtung zur Herstellung von Faserplatten sowie nach diesem Verfahren hergestellte Faserplatten. Auf fertige Faserplatten werden Beschichtungen unter Zufuhr von Druck und Temperatur aufgepresst bzw. aufgeklebt. Auf diese Weise werden mehrschichtige Faserplatten erzeugt, die Verfahrensschritte laufen nacheinander ab.

Aufgabe der Erfindung ist es daher, eine OSB-Platte, ein Verfahren zur Herstellung einer OSB-Platte und eine Vorrichtung zur Herstellung einer OSB-Platte bereitzustellen, mit denen die Nachteile des Standes der Technik überwunden werden und insbesondere OSB-Platten bereitgestellt werden können, deren Festigkeitseigenschaften während des Fertigungsprozesses über einen weiten Bereich einstellbar sind.

Erfindungsgemäß wird diese Aufgabe durch ein Verfahren mit den Merkmalen des Anspruches 1, eine OSB-Platte mit den Merkmalen des Anspruches 6 sowie eine Vorrichtung mit den Merkmalen des Anspruches 20 gelöst. Vorteilhafte Ausgestaltungen und Weiterbildungen der Erfindung sind in den jeweils abhängigen Unteransprüchen beschrieben.

Das erfindungsgemäße Verfahren zur Herstellung einer OSB-Platte, bei dem mit Harz beleimte Holzspäne in mehreren Lagen zu einem Spankuchen gestreut werden und die Holzspäne unter Aufbringen von Druck und Temperatur miteinander verpresst werden, sieht vor, dass zwischen den Lagen von Holzspänen vor dem Verpressen zumindest eine lagenförmige Werkstoffeinlage, insbesondere eine Vlies-, Gewebe-, Kunststoff- oder Papiereinlage eingebracht und mit den Holzspänen zu einer OSB-Platte verpresst wird. Durch die Auswahl unterschiedlichster Lagenwerkstoffe mit entsprechenden physikalischen Eigenschaften ist es möglich, die gefertigte OSB-Platte exakt zu konditionieren und eine optimale Anpassung an die jeweiligen Anforderungen zu ermöglichen. Weiterhin ist es vorgesehen, dass der Spankuchen sowie die Einlage und ggf. die Auflage oder Auflagen kontinuierlich miteinander verpresst werden, wobei die jeweiligen Komponenten mit aufeinander abgestimmten Vorschubgeschwindigkeiten bewegt werden. Durch das kontinuierliche Verpressen der jeweiligen Lagen, Einlagen und Auflagen während der Herstellung der OSB-Platte, ergibt sich eine spannungs- und damit verzugsfreie OSB-Plattenserienfertigung mit physikalischen Eigenschaften der fertigen OSB-Platte, die über einen weiten Bereich einstellbar sind. Insbesondere gegenüber punktförmigen Belastungen kann ein wesentlich erhöhter Widerstand im Vergleich zu herkömmlichen OSB-Platten erreicht werden.

Eine Weiterbildung des Verfahrens sieht vor, dass unter die erste Lage und/oder auf die letzte Lage des Spankuchens eine Auflage gelegt und die Holzspäne mit der Auflage gemeinsam unter Druck- und Temperatureinfluss verpresst werden. Dadurch ist es möglich, neben dem Einbringen einer Einlage in das Platteninnere die Oberflächeneigenschaften einer OSB-Platte, auf die jeweiligen Bedürfnisse einzustellen.

Auf die erste bzw. letzte Auflage kann eine weitere Auflage aufgelegt werden, die beispielsweise ein Strukturvlies oder eine melaminbeschichtete Papierlage ist, um die Oberfläche einer OSB-Platte zu strukturieren oder zu glätten. Die Auflagen oder Einlagen werden bevorzugt abwickelnd von jeweiligen Rollen oder Haspeln aufgelegt, um eine kontinuierliche Fertigung zu erleichtern. Alternativ können die Materialien auch nacheinander aufgelegt oder aufgestreut und anschließend sequenziell zu einer OSB-Platte verpresst werden.

Die erfindungsgemäße aus sich kreuzend orientierten Holzspanlagen hergestellte OSB-Platte sieht zwischen den Sichtseiten eine in der OSB-Platte angeordnete Werkstoffeinlage vor, die insbesondere als eine Vlies-, Gewebe-, Kunststoff- oder Papiereinlage ausgebildet ist. Zur besseren Anbindung bzw. Einbindung der Werkstoffeinlage mit den Holzspänen kann diese mit einem Klebstoff, insbesondere einem Harzleim imprägniert sein, so dass die Holzspäne eine sehr gute, haftende Verbindung mit der Werkstoffeinlage eingehen. Bei einer durchlässigen Ausgestaltung der Werkstoffeinlage ist es möglich, dass Holzspäne sich unmittelbar untereinander klebend verbinden, so dass sie die Werkstoffeinlage durchdringen und in der OSB-Platte einschließen.

Auf zumindest einer Sichtseite der OSB-Platte ist eine Auflage zur Beschichtung angeordnet, die eine Papierlage oder Vlieslage aufweisen kann und in einer Ausgestaltung ein Gewicht von mindestens 80 g/m² und über eine Harzimprägnierung verfügt, wobei die Harzimprägnierung ein Gewicht von mindestens 50 g/m² aufweist. Die Papier- oder Vlieslage kann auch eine Leimschicht aufweisen und in Anpassung an den jeweiligen Einsatzzweck, beispielsweise als Möbelplatte, ein zur Sichtseite gerichtetes Dekor aufweisen.

Auf der ersten Auflage auf der jeweiligen Sichtseite kann eine zweite Auflage angeordnet sein, die einen Schutz der ersten Auflage, beispielsweise gegen mechanische Belastung oder Feuchtigkeit, darstellt.

Die erfindungsgemäße Vorrichtung zur Herstellung einer OSB-Platte sieht eine erste Einrichtung zum Aufstreuen einer ersten Lage mit Harz beleimter Holzspäne vor sowie eine Einrichtung zum Auflegen zumindest einer Werkstoffeinlage auf die erste Holzspänelage. Weiterhin ist zumindest eine zweite Einrichtung zum Aufstreuen zumindest einer weiteren Holzspänelage auf die Werkstoffeinlage sowie eine Einrichtung zum Verpressen der Holzspänelagen und der Werkstoffeinlage miteinander unter Aufbringung von Druck und Temperatur zu einer OSB-Platte vorgesehen. Die Einrichtungen zum Aufstreuen der Holzspäne können als Streu- oder Schüttvorrichtungen ausgebildet sein, die ein kontrolliertes und kontinuierliches Aufstreuen der Holzspäne unter Ausrichtung der Späne senkrecht zu einer und in Richtung einer Förderrichtung zulassen, Die Einrichtung zum Verpressen der Holzspänelagen mit der Einlage und ggf. der Auflagen ist vorzugsweise als eine kontinuierlich arbeitende Bandpresse, insbesondere Doppelbandpresse ausbildet, die beheizte Druckbänder aufweist, so dass eine kontinuierliche Fertigung der OSB-Platte mit Einlagen, ggf, mit Auflagen möglich ist.

Eine Weiterbildung der Erfindung sieht vor, dass eine Einrichtung zum Auflegen einer ersten Auflage zum Aufstreuen der ersten Holzspänelage und/oder einer Einrichtung zum Auflegen einer Auflage auf die letzte Holzspänelage vorgesehen ist, so dass eine ein- oder beidseitig oberflächenbeschichtete OSB-Platte mit einer eingelegten und eingepressten Werkstoffeinlage hergestellt werden kann.

Die Einrichtungen zum Auflegen der Werkstoffeinlage bzw. Einlagen oder Auflagen sind als Abrollstationen, bevorzugt mit Führungen für die Werkstoffeinlagen oder -auflagen, ausgebildet. Zur Herstellung von OSB-Platten mit mehreren Einlagen ist es vorgesehen, dass abwechselnd mehrere Einrichtungen zum Aufstreuen von Holzspänelagen und Einrichtungen zum Auflegen von Werkstoffeinlagen hintereinander angeordnet sind.

Die Erfindung ermöglicht die Bereitstellung von OSB-Platten mit einem mehrlagigen Schichtaufbau, bei dem zwischen Holzspänelagen Einlagen aus einem anderen Werkstoff mit anderen physikalischen Eigenschaften als die Holzspäne eingebettet sind. Mit derartig verbesserten OSB-Platten können konventionelle Verbundplatten in zunehmendem Maße ersetzt werden.

Nachfolgend wird ein Ausführungsbeispiel der Erfindung anhand der einzigen Figur näher erläutert. Die Figur zeigt schematisch den Aufbau einer Vorrichtung zum Fertigen einer OSB-Platte sowie einen Ablauf des Herstellverfahrens und eine fertige OSB-Platte.

In der Figur wird von links nach rechts ein Herstellverfahren einer OSB-Platte 1 dargestellt, bei der auf ein kontinuierlich umlaufendes Formband 10 zunächst eine erste Auflage 3 von einer Abrolleinrichtung 13 zum Auflegen der Auflage 3 abgerollt wird. Die Auflage 3 wird ggf. durch nicht dargestellte Führungen so ausgerichtet, dass sie flach auf dem Formband 10 aufliegt.

Der ersten Einrichtung 13 zum Auflegen der Auflage 3 ist eine erste Einrichtung 28 zum Aufstreuen einer ersten Lage 8 von Holzspänen nachgeordnet. Die Holzspäne können als OSB-Strands ausgebildet sein, die eine Länge von 70 - 200 mm, eine Breite von 6 - 30 mm und eine Dicke von 0,3 bis 1,2 mm aufweisen. Als Material für die Holzspäne wird Nadelholz oder Laubholz verwendet, wobei der Holzanteil einer fertigen OSB-Platte 1 zwischen 90 und 98 % liegt.

Die Strands können in Förderrichtung des Formbandes 2 oder senkrecht dazu ausgerichtet sein, so dass eine sich kreuzende Orientierung der Längserstreckung der Strands vorliegen kann.

Auf die erste Lage 8 der Holzspäne wird eine erste Werkstoffeinlage 5 von einer zweiten Abrollstation 15 aufgelegt. Die Werkstoffeinlage 5, ebenso wie die Auflage 3, sind auf Haspeln aufgerollt, von denen sie abgewickelt werden können.

Auf diese erste Werkstoffeinlage 5, die als eine Papierbahn, eine Gewebebahn, eine Kunststoffbahn oder eine Vliesbahn ausgebildet sein kann, wird eine zweite Holzspäneschicht 7 aus Streueinrichtungen 27, 27' aufgestreut. Die zweite Lage 7 der Holzspäne wird in zwei Stufen aufgestreut, ggf. mit unterschiedlicher Orientierung.

Auf diese zweite Lage 7 wird eine weitere Werkstoffeinlage 4 von einer weiteren Abrollstation 14 aufgebracht, die wiederum von einer dritten Holzspänelage 6, die über eine Streueinrichtung 26 aufgestreut wird, abgedeckt wird. Abschließend wird auf der Oberseite der letzten Lage 6 der Holzspäne eine abschließende Auflage 2 aufgelegt, die ebenfalls von einer Abrollstation 12 abgerollt wird.

Somit ergibt sich viellagiger Aufbau eines Werkstoffplattenrohlinges aus einer ersten Auflage 3, drei Spanlagen 6, 7, 8, zwei Werkstoffeinlagen 4, 5 aus Papier, Vlies oder Gewebestoff sowie einer abschließenden Auflage 2. Die jeweiligen Spanlagen 6, 7, 8 sind als Spänekuchen ausgebildet und können mit einem Klebstoff oder Leim versehen sein. Die Auflagen 2, 3 und die Einlagen 4, 5 erstrecken sich vorzugsweise über die gesamte Breite der OSB-Platte 1

Nach dem fertigen Auflegen und Aufstreuen der Auflagen 2, 3, Einlagen 4, 5 und Spanlagen 6, 7, 8 wird der OSB-Plattenrohling in eine Durchlaufpresse 9 eingefahren, in der unter hoher Temperatur und hohem Druck der Rohling zu einer OSB-Platte 1 mit vorgegebener Dicke verpresst wird. Die fertige OSB-Platte 1 wird am Ende des Formbandes 10 auf die gewünschte Länge geschnitten und weist an den Sichtseiten 20, 30, also auf der Oberseite und der Unterseite, jeweils eine Abschlussbeschichtung durch die Auflagen 2, 3 auf. Die Werkstoffeinlagen 4, 5 sind in der OSB-Platte 1 eingebettet.

Abweichend von dem dargestellten Verfahren kann auf die Auflagen 2, 3 verzichtet werden, so dass sich eine OSB-Platte 1 ergibt, die an ihren Sichtseiten 20, 30 keine Auflage, z. B. eine Papierbahn oder ein melamingetränktes Papier aufweist. Eine solche OSB-Platte 1 hätte dann eine OSB-Optik.

Bei einer Ausgestaltung der OSB-Platte 1 mit der dargestellten, dreilagigen Fertigungsweise ist es bei einer Fertigung einer OSB-Platte vorgesehen, dass die erste Lage 8, die die Unterseite der OSB-Platte 1 bildet, mit in Längsrichtung in Förderrichtung des Formbandes 10 ausgerichteten Strands gestreut wird, während die zweite Lage 7 senkrecht dazu als Mittellage gestreut wird, während die obere Lage 6 wieder entsprechend der ersten Lage 8 ausgerichtet ist. Zwischen den jeweils senkrecht zueinander ausgerichteten Orientierungen der Strands sind Werkstoffeinlagen 4, 5 angeordnet, die beiderseitig mit Leimschichten, beispielsweise Melamin-Schichten versehen sein können, um eine gute Verbindung zu den Holzwerkstofflagen 6, 7, 8 herzustellen.

Wird eine Auflage 2, 3 auf einer Seite der OSB-Platte 1 vorgesehen, ist es vorgesehen, dass an der der jeweiligen Holzspänelage 6, 8 zugewandten Oberfläche eine Leimschicht aufgetragen ist. Während des Verpressens in der Durchlaufpresse 9 bildet sich zwischen der Auflage 2, 3 und der jeweiligen Lage 6, 8 eine Harzverflussschicht aus. Die Dicke der Harzverflussschicht bestimmt die Oberflächengüte der OSB-Platte 1.

Soll die OSB-Platte als Schalungselement für eine matte Betonoberfläche verwendet werden, wird eine Auflage 2, 3 mit einer erhöhten Feuchtebeständigkeit verwendet. Die Feuchtebeständigkeit führt beim Aushärten des Betons dazu, dass die Auflage 2, 3 einen Teil des Wassers aus dem Beton aufnimmt und dabei aufquillt, so dass sich eine matte Betonoberfläche einstellt. Soll eine glatte Oberfläche erzeugt werden, ist auf der Auflage 2, 3 eine zusätzliche Harzschicht aufgebracht, die einerseits den Widerstand der OSB-Platte 1 gegen punktförmige Belastungen erhöht, andererseits bei dem Einsatz als eine Schalungsplatte einen Wasserfilm ausbildet, der zu einer homogenen, glänzenden Oberflächenstruktur des Betons führt. Darüber hinaus hat die Harzschicht weiterhin die Aufgabe, die inhomogene Oberfläche einer OSB-Platte weitgehend einzuebnen.

Auf die Auflagen 2, 3 können weitere Auflagen aufgebracht werden, die entweder als Transportschutz oder als Trennmittel dienen, um eine OSB-Platte 1 leichter von einer Betonoberfläche zu entfernen.

Die Anzahl und Anordnung der Werkstoffeinlagen 4, 5 variiert nach dem gewünschten Einsatzzweck und der gewünschten Festigkeit der OSB-Platte 1. Alternativ zu einer Durchlaufpresse 9 kann die Einrichtung zum Aufbringen von Druck und Temperatur auf den OSB-Plattenrohling auch diskontinuierlich ausgebildet sein.

## Patentansprüche

1. Verfahren zum Herstellen einer OSB-Platte(1), bei dem mit Harz beleimte Holzspäne in mehreren sich kreuzend orientierten Lagen (6, 7, 8) zu einem Spankuchen gestreut werden und die Holzspäne unter Aufbringen von Druck und Temperatur miteinander verpresst werden, **dadurch gekennzeichnet, dass** zwischen den Lagen (6, 7, 8) vor dem Verpressen zumindest eine lagenförmige Werkstoffeinlage (4, 5), insbesondere eine Vlies-, Gewebe-, Kunststoff- oder Papiereinlage, eingebracht und mit den Holzspänen verpresst wird und der Spankuchen und die Einlage (4, 5) und/oder eine Auflage (2, 3) kontinuierlich verpresst und dazu mit aufeinander abgestimmten Vorschubgeschwindigkeiten bewegt werden.

2. Verfahren nach Anspruch 1, **dadurch gekennzeichnet, dass** die Auflage (2, 3) unter die erste Lage (8) und/oder auf die letzte Lage (6) des Spankuchens gelegt und die Holzspäne mit der Auflage (2, 3) gemeinsam unter Druck- und Temperatureinfluss verpresst werden.

3. Verfahren nach Anspruch 1 oder 2, **dadurch gekennzeichnet, dass** auf die Auflage (2, 3) eine zweite Auflage aufgelegt wird.

4. Verfahren nach Anspruch 3, **dadurch gekennzeichnet, dass** die zweite Auflage vor dem Verpressen des Spankuchens aufgelegt wird.

5. Verfahren nach einem der voranstehenden Ansprüche, **dadurch gekennzeichnet, dass** die Einlage (4, 5) und/ oder die Auflage (2, 3) abwickelnd aufgelegt wird.

6. OSB-Platte aus mehreren Lagen mit Harz beleimter Holzspäne, die unter Aufbringen von Druck und Temperatur miteinander verpresst sind, mit einer oberen Sichtseite (20) und einer hierzu im Wesentlichen parallel verlaufenden unteren Sichtseite (30), wobei zwischen den Sichtseiten (20, 30) in der OSB-Platte (1) zwischen den gestreuten Lagen zumindest eine Werkstoffeinlage (4, 5) angeordnet ist, **dadurch gekennzeichnet, dass** die Lagen der Holzspäne kreuzend orientiert sind und die Werkstoffeinlage (4, 5) durchlässig und mit den Holzspänen verbunden ist, wobei die Holzspäne die Werkstoffeinlage (4, 5) durchdringen und unmittelbar klebend miteinander verbunden sind.

7. OSB-Platte nach Anspruch 6, **dadurch gekennzeichnet, dass** die Werkstoffeinlage (4, 5) als eine Vlies-, Gewebe-, Kunststoff oder Papiereinlage ausgebildet ist.

8. OSB-Platte nach Anspruch 6 oder 7, **dadurch gekennzeichnet, dass** die Werkstoffeinlage (4 ,5) mit einem Klebstoff, insbesondere einem Harzleim imprägniert ist.

9. OSB-Platte nach einem der Ansprüche 6 bis 8, **dadurch gekennzeichnet, dass** auf zumindest einer Sichtseite (20, 30) zur Beschichtung mindestens eine Auflage (2, 3) angeordnet ist.

10. OSB-Platte nach Anspruch 9, **dadurch gekennzeichnet, dass** die Auflage (2, 3) eine Papierlage aufweist.

11. OSB-Platte nach Anspruch 10, **dadurch gekennzeichnet, dass** die Papierlage (2, 3) ein Gewicht von mindestens 80 g/m² aufweist und über eine Harzimprägnierung verfügt, die ein Gewicht von mindestens 50 g/m² aufweist.

12. OSB-Platte nach Anspruch 10 oder 11, **dadurch gekennzeichnet, dass** die Papierlage (2, 3) ein Gewicht von 200 g/m² aufweist.

13. OSB-Platte nach einem der Ansprüche 10 bis 12, **dadurch gekennzeichnet, dass** die Papierlage (2, 3) eine Leimschicht aufweist.

14. OSB-Platte nach einem der Ansprüche 10 bis 13, **dadurch gekennzeichnet, dass** die Papierlage (2, 3) ein zur Sichtseite (20, 30) gerichtetes Dekor aufweist.

15. OSB-Platte nach Anspruch 9, **dadurch gekennzeichnet, dass** die Auflage (2, 3) ein Vlies ist.

16. OSB-Platte nach Anspruch 15, **dadurch gekennzeichnet, dass** das Vlies (2, 3) ein Gewicht von mindestens 80 g/m² aufweist und über eine Harzimprägnierung verfügt, die ein Gewicht von mindestens 50 g/m² aufweist.

17. OSB-Platte nach Anspruch 15, **dadurch gekennzeichnet, dass** das Vlies (2, 3) eine Leimschicht aufweist.

18. OSB-Platte nach Anspruch 9, **dadurch gekennzeichnet, dass** eine zweite Auflage oberhalb der ersten Auflage (2, 3) angeordnet ist.

19. OSB-Platte nach einem der Ansprüche 9 bis 18, **dadurch gekennzeichnet, dass** die Werkstoffeinlage (4, 5) zusammen mit beidseitig davon angeordneten Holzwerkstofflagen (6, 7, 8) unter Einwirkung von Druck und Temperatur verpresst ist.

20. Vorrichtung zur Herstellung einer OSB-Platte mit einer ersten Einrichtung (28) zum Aufstreuen einer ersten Lage (8) von mit Harz beleimten Holzspänen, einer zweiten Einrichtung (27, 27'; 26) zum Aufstreuen zumindest einer weiteren Holzspanlage (7, 6) aus mit Harz beleimten Holzspänen auf die Werkstoffeinlage (5, 4) senkrecht zu der Orientierung der Holzspäne der ersten Lage (8) und einer Einrichtung (9) zum Verpressen der Holzspanlagen (6, 7, 8) unter Auf bringen von Druck und Temperatur zu einer OSB-Platte (1), **gekennzeichnet durch** zumindest eine Einrichtung (15, 14) zum Auflegen zumindest einer Werkstoffeinlage (5, 4) auf die erste Holzspanlage (8), wobei die Einrichtung (9) zum Verpressen der Holzspanlagen (6, 7, 8) und der Werkstoffeinlage (4, 5) als kontinuierlich arbeitende Bandpresse, insbesondere Doppelbandpresse, ausgebildet ist.

21. Vorrichtung nach Anspruch 20, **dadurch gekennzeichnet, dass** eine Einrichtung (13) zum Auflegen einer ersten Auflage (3) für die erste Holzspanlage (8) und/oder eine Einrichtung (12) zum Auflegen einer Auflage (2) auf die letzte Holzspanlage (6) vorgesehen ist.

22. Vorrichtung nach einem der Ansprüche 20 oder 21, **dadurch gekennzeichnet, dass** die Einrichtungen (12, 13, 14, 15) zum Auflegen der Werkstoffeinlagen (4, 5) oder Auflagen (2, 3) als Abrollstationen mit Führungen für die Werkstoffeinlagen (4, 5) oder Auflagen (2, 3) ausgebildet sind.

23. Vorrichtung nach einem der Ansprüche 20 bis 22, **dadurch gekennzeichnet, dass** abwechselnd mehrere Einrichtungen (26, 27, 27', 28) zum Aufstreuen von Holzspanlagen (6, 7, 8) und Einrichtungen (14, 15) zum Auflegen von Werkstoffeinlagen (4, 5) hintereinander angeordnet sind.

## Claims

1. Method for producing an OSB panel (1), in which wood chips glued with resin are scattered in a plurality of layers (6, 7, 8) oriented crossing one another to form a chip cake and the wood chips are pressed together with the application of pressure and temperature, **characterised in that**, before pressing, at least one layer-shaped material insert (4, 5), in particular a nonwoven, woven, plastics material or paper insert is introduced between the layers (6, 7, 8) and is pressed with the wood chips and the chip cake and the insert (4, 5) and/or a support (2, 3) are continuously pressed and also moved at feed rates which are matched to one another,

2. Method according to claim 1. **characterised in that** the support (2, 3) is placed under the first layer (8) and/or on the last layer (6) of the chip cake and the wood chips are pressed together with the support (2, 3) under the influence of pressure and temperature.

3. Method according to claim 1 or 2, **characterised in that** a second support is placed on the support (2, 3).

4. Method according to claim 3, **characterised in that** the second support is placed on before the chip cake is pressed.

5. Method according to any one of the preceding claims, **characterised in that** the insert (4, 5) and/or the support (2, 3) is placed on while unwinding.

6. OSB panel made of a plurality of layers of wood chips glued with resin, which are pressed together with the application of pressure and temperature, with an upper visible side (20) and a lower visible side (30) extending substantially parallel thereto, at least one material insert (4, 5) being arranged between the visible sides (20, 30) in the OSB panel (1) between the scattered layers, **characterised in that** the layers of wood chips are oriented crossing and the material insert (4, 5) is permeable and connected to the wood chips, the wood chips penetrating the material insert (4, 5) and being directly adhesively connected to one another.

7. OSB panel according to claim 6, **characterised in that** the material insert (4, 5) is formed as a nonwoven, woven, plastics material or paper insert.

8. OSB panel according to claim 6 or 7, **characterised in that** the material insert (4, 5) is impregnated with an adhesive, in particular a resin glue.

9. OSB panel according to any one of claims 6 to 8, **characterised in that** at least one support (2, 3) is arranged on at least one visible side (20, 30) for coating.

10. OSB panel according to claim 9, **characterised in that** the support (2, 3) has a paper layer.

11. OSB panel according to claim 10, **characterised in that** the paper layer (2, 3) has a weight of at least 80 g/m² and incorporates a resin impregnation having a weight of at least 50 g/m².

12. OSB panel according to claim 10 or 11, **characterised in that** the paper layer (2, 3) has a weight of 200 g/m².

13. OSB panel according to any one of claims 10 to 12, **characterised in that** the paper layer (2, 3) has a glue layer.

14. OSB panel according to any one of claims 10 to 13, **characterised in that** the paper layer (2, 3) has a decoration directed toward the visible side (20, 30).

15. OSB panel according to claim 9, **characterised in that** the support (2, 3) is a nonwoven.

16. OSB panel according to claim 15, **characterised in that** the nonwoven (2, 3) has a weight of at least 80 g/m² and incorporates a resin impregnation having a weight of at least 50 g/m².

17. OSB panel according to claim 15, **characterised in that** the nonwoven (2, 3) has a layer of glue.

18. OSB panel according to claim 9, **characterised in that** a second support is arranged above the first support (2, 3).

19. OSB panel according to any one of claims 9 to 18, **characterised in that** the material insert (4, 5) is pressed together with wood-based material layers (6, 7, 8) arranged on both sides thereof under the action of pressure and temperature.

20. Arrangement for producing an OSB panel with a first device (28) for scattering on a first layer (8) of wood chips glued with resin, a second device (27, 27'; 26) for scattering at least one further wood chip layer (7, 6) made of wood chips glued with resin onto the material insert (5, 4) perpendicular to the orientation of the wood chips of the first layer (8) and a device (9) for pressing the wood chip layers (6, 7, 8) with the application of pressure and temperature into an OSB panel (1), **characterised by** at least one device (15, 14) for placing at least one material insert (5, 4) on the first wood chip layer (8), the device (9) for pressing the wood chip layers (6, 7, 8) and the material insert (4, 5) being formed as a continuously working belt press, in particular double belt press.

21. Arrangement according to claim 20, **characterised in that** a device (13) for placing on a first support (3) for the first wood chip layer (8) and/or a device (12) for placing a support (2) on the last wood chip layer (6) is provided.

22. Arrangment according to either of claims 20 or 21, **characterised in that** the devices (12, 13, 14, 15) for placing on the material inserts (4, 5) or supports (2, 3) are formed as unrolling stations with guides for the material inserts (4, 5) or supports (2, 3).

23. Arrangement according to any one of claims 20 to 22, **characterised in that** a plurality of devices (26, 27, 27', 28) for scattering on wood chip layers (6, 7, 8) and devices (14, 15) for placing on material inserts (4, 5) are arranged alternately one behind the other.

## Revendications

1. Procédé de fabrication d'un panneau OSB (1) dans lequel on disperse en plusieurs couches (6, 7, 8) orientées pour se croiser, des copeaux de bois encollés avec de la résine, pour former une galette de particules, et on presse ensemble les copeaux de bois sous application de pression et température, **caractérisé en ce que** l'on introduit entre les couches (6, 7, 8) avant le pressage au moins une couche intermédiaire de matière (4, 5) en forme de couche, en particulier une couche intermédiaire de non-tissé, de tissu, de matière synthétique ou de papier, et on la presse avec les copeaux de bois, et on presse en continu la galette de particules et la couche intermédiaire (4, 5) et/ou un revêtement (2, 3), et à cet effet on les déplace à des vitesses d'avancement accordées les unes aux autres.

2. Procédé selon la revendication 1, **caractérisé en ce que** l'on pose le revêtement (2, 3) sous la première couche (8) et/ou sur la dernière couche (6) de la galette de particules et on presse ensemble les copeaux de bois avec le revêtement (2, 3) sous effet de la température et de la pression.

3. Procédé selon la revendication 1 ou 2, **caractérisé en ce que** l'on met un deuxième revêtement sur le revêtement (2, 3).

4. Procédé selon la revendication 3, **caractérisé en ce que** l'on pose le deuxième revêtement avant le pressage de la galette de particules.

5. Procédé selon l'une des revendications précédentes, **caractérisé en ce que** la pose de la couche intermédiaire (4, 5) et/ou du revêtement (2, 3) se fait en déroulant.

6. Panneau OSB à base de plusieurs couches de copeaux de bois encollés avec de la résine, qui sont pressées ensemble sous application de pression et température, comprenant une face visible supérieure (20) et une face visible inférieure (30) s'étendant sensiblement parallèlement à la face visible supérieure, au moins une couche intermédiaire de matière (4, 5) étant agencée entre les faces visibles (20, 30) dans le panneau OSB (1) entre les couches obtenues par dispersion, **caractérisé en ce que** les couches des copeaux de bois sont orientées de façon croisée et la couche intermédiaire de matière (4, 5) est perméable et reliée avec les copeaux de bois, les copeaux de bois traversant la couche intermédiaire de matière (4, 5) et étant directement reliés ensemble par collage.

7. Panneau OSB selon la revendication 6, **caractérisé en ce que** la couche intermédiaire de matière (4, 5) est réalisée en tant que couche intermédiaire de non-tissé, de tissu, de matière synthétique ou de papier.

8. Panneau OSB selon la revendication 6 ou 7, **caractérisé en ce que** la couche intermédiaire de matière (4, 5) est imprégnée avec une colle, en particulier une colle résinique.

9. Panneau OSB selon l'une des revendications 6 à 8, **caractérisé en ce qu'**au moins un revêtement (2, 3) est agencé sur au moins une face visible (20, 30) pour faire un recouvrement.

10. Panneau OSB selon la revendication 9, **caractérisé en ce que** le revêtement (2, 3) présente une couche de papier.

11. Panneau OSB selon la revendication 10, **caractérisé en ce que** la couche de papier présente un poids d'au moins 80 g/m² et dispose d'une imprégnation de résine qui présente un poids d'au moins 50 g/m².

12. Panneau OSB selon la revendication 10 ou 11, **caractérisé en ce que** la couche de papier (2, 3) présente un poids de 200 g/m².

13. Panneau OSB selon l'une des revendications 10 à 12, **caractérisé en ce que** la couche de papier (2, 3) présente une couche de colle.

14. Panneau OSB selon l'une des revendications 10 à 13, **caractérisé en ce que** la couche de papier (2, 3) présente un décor du côté de la face visible (20, 30).

15. Panneau OSB selon la revendication 9, **caractérisé en ce que** le revêtement (2, 3) est un non-tissé.

16. Panneau OSB selon la revendication 15, **caractérisé en ce que** le non-tissé (2, 3) présente un poids d'au moins 80 g/m² et dispose d'une imprégnation de résine qui présente un poids d'au moins 50 g/m².

17. Panneau OSB selon la revendication 15, **caractérisé en ce que** le non-tissé (2, 3) présente une couche de colle.

18. Panneau OSB selon la revendication 9, **caractérisé en ce qu'**un deuxième revêtement est agencé au-dessus du premier revêtement (2, 3).

19. Panneau OSB selon l'une des revendications 9 à 18, **caractérisé en ce que** la couche intermédiaire de matière (4, 5) est pressée ensemble, sous effet de la pression et de la température, avec des couches en matériau dérivé du bois (7, 8, 9) agencées des deux côtés.

20. Dispositif pour fabriquer un panneau OSB, comprenant une première installation (28) pour disperser une première couche (8) de copeaux de bois encollés avec de la résine, une deuxième installation (27, 27' ; 26) pour disperser sur la couche intermédiaire de matière (4, 5) perpendiculairement à l'orientation des copeaux de bois de la première couche (8) au moins une autre couche de copeaux de bois (7, 8) à base de copeaux de bois encollés avec de la résine, et une installation (9) pour le pressage des couches de copeaux de bois (6, 7, 8) sous application de pression et température pour former un panneau OSB (1), **caractérisé par** au moins une installation (15, 14) pour poser au moins une couche intermédiaire de matériau (5, 4) sur la première couche de copeaux de bois (8), l'installation (9) pour le pressage des couches de copeaux de bois (6, 7, 8) et de la couche intermédiaire de matériau (4, 5) étant réalisée en tant que presse à bande travaillant en continu, en particulier presse à double bande.

21. Dispositif selon la revendication 20, **caractérisé en ce qu'**il est prévu une installation (13) pour poser un premier revêtement (3) pour la première couche de copeaux de bois (8) et/ou une installation (12) pour poser un revêtement (2) sur la dernière couche de copeaux de bois (6).

22. Dispositif selon l'une des revendications 20 ou 21, **caractérisé en ce que** les installations (12, 13, 14, 15) pour poser les couches intermédiaires de matériau (4, 5) ou revêtements (2, 3) sont réalisées en tant que stations dérouleuses comprenant des guidages pour les couches intermédiaires de matériau (4, 5) ou revêtements (2, 3).

23. Dispositif selon l'une des revendications 20 à 22, **caractérisé en ce que** plusieurs installations (26, 27, 27', 28) pour la dispersion de couches de copeaux de bois (6, 7, 8) et des installations (14, 15) pour poser des couches intermédiaires de matériau (4, 5) sont alternativement agencées les unes derrière les autres.
